# EUROPÄISCHE PATENTSCHRIFT

(11) **EP 0 447 792 B1**
(45) Veröffentlichungstag und Bekanntmachung des Hinweises auf die Patenterteilung: **27.04.1994**
(21) Anmeldenummer: 91101962.8
(22) Anmeldetag: 12.02.1991
(51) Int. Cl.: C08J 9/00

(54) **Verfahren zum Herstellen von Papierschaum**
Process for producing paper foam
Procédé de préparation de mousse de papier

(30) Priorität: 20.03.1990 DE 4008862
(43) Veröffentlichungstag der Anmeldung: 25.09.1991
(73) Patentinhaber: Priehs, Friedrich, 28832 Achim (DE)
(72) Erfinder: Priehs, Friedrich, 28832 Achim (DE)
(74) Vertreter: Gramm, Werner, Prof., Dipl.-Ing.

(56) Entgegenhaltungen:
- DE-A- 3 420 195
- GB-A- 1 118 045

## Beschreibung

Die Erfindung betrifft ein Verfahren zum Herstellen von Papierschaum aus Altpapier und/oder Pappe, wobei dieses Ausgangsmaterial zuerst zu einer Fasermasse aufgearbeitet und dann mit Stärke vermischt wird, worauf die Mischung dann durch thermische und mechanische Energieeinleitung in einem Extruder verdichtet und plastifiziert wird und beim Extruderaustritt durch Temperatur- und Druckabfall expandiert bzw. aufschäumt.

Dieses Verfahren ist in der DE-A- 34 20 195 beschrieben. Es handelt sich dabei um die Herstellung von dem Material, insbesondere in Form von Platten oder Formkörpern. Die Fasermasse kann dabei vor oder während der Zumischung der Zusatzstoffe feinvermahlen werden. In die Mischung können vor oder während der thermischen und mechanischen Energieeinleitung weitere Rezepturbestandteile wie z. B. Farbstoffe oder Öle zugegeben werden. Verwendet wird ein beheizbarer Schneckenextruder für die thermische und mechanische Energieleitung zur Plastifizierung der Mischung.

Mit diesem vorbekannten Verfahren läßt sich ohne Verwendung herkömmlicher Bindemittel ein Dämmaterial geringer Dichte mit hohen Schall-, Isolier- und Dämmeigenschaften kostengünstig herstellen. Als Zusatzstoffe werden dabei plastifizierbare abgebaute Stärken, Mehlmischungen mit hohem Stärkeanteil, Proteine oder Kunststoffe wie z.B. PVC untergemischt. Diese Zusatzstoffe dienen zur Aufschäumung der Masse und ggf. auch zur Verbesserung ihrer Elastizität, wobei es sich jeweils um filmbildende Materialien handelt. Die verwendete Mischung besteht nach einem Ausführungsbeispiel aus fünfzig Prozent Zellulose vermischt mit fünfzig Prozent Stärke.

Der Erfindung liegt die Aufgabe zugrunde, dieses vorbekannte Verfahren weiter zu verbessern.

Diese Aufgabe wird erfindungsgemäß dadurch gelöst, daß zur Beschleunigung der Verarbeitung im Extruder der aufgearbeiteten Fasermassen Polyvinylalkohol (PVAL) zugesetzt wird. Dadurch erhält man im Endprodukt eine bessere Aufschäumung mit guter Elastizität/Flexibilität.

Dabei ist es zweckmäßig, wenn vollverseiftes PVAC mit einem Verseifungsgrad von etwa 99,4 Mol-%, mit einer Viskosität von etwa 28 mPa x s² in Form eines Granulats mit einer Schüttdichte von 0,53 - 0,62 g/cm³ verwendet wird.

Die angegebene Viskosität wurde gemessen nach DIN 53015, einer vierprozentigen wässrigen Lösung bei 20° C. Nach DIN 51550 ist die Viskosität ein Maß für die innere Reibung, die bei Verschiebung zweier benachbarter Flüssigkeitsschichten auftritt. Der Verseifungsgrad gibt an, wieviel Prozent des Polyvinylacetat (PVAC)-Grundmoleküls zu Polyvinylalkohol "verseift" sind.

Als zweckmäßig hat sich die Verwendung einer Mischung von etwa fünfzig Teilen Papier und/oder Pappe, dreißig Teilen Stärke, z. B. Weizen, und zwanzig Teilen PVAL erwiesen.

Der PVAL kann als feingemahlenes Granulat, als wässrige Lösung oder aber als Dispersion eingebracht werden.

Durch den erfindungsgemäßen Zusatz von PVAL läßt sich die Durchsatzleistung im Extruder nennenswert erhöhen, wobei zugleich das Endprodukt eine bessere Aufschäumung mit guter Elastizität/Flexibilität aufweist.

Zusätzlich können noch Weichmacher und/oder Gleitmittel, wie z.B. Glycerol, zugegeben werden.

## Patentansprüche

1. Verfahren zum Herstellen von Papierschaum aus Altpapier und/oder Pappe, wobei dieses Ausgangsmaterial zuerst zu einer Fasermasse aufgearbeitet und dann mit Stärke vermischt wird, worauf die Mischung dann durch thermische und mechanische Energieeinleitung in einem Extruder verdichtet und plastifiziert wird und beim Extruderaustritt durch Temperatur- und Druckabfall expandiert bzw. aufschäumt, dadurch gekennzeichnet, daß zur Beschleunigung der Verarbeitung im Extruder den aufgearbeiteten Fasermassen Polyvinylalkohol (PVAL) zugesetzt wird.

2. Verfahren nach Anspruch 1, gekennzeichnet durch die Verwendung von vollverseiftem Polyvinylacetat (PVAC).

3. Verfahren nach Anspruch 2, gekennzeichnet durch die Verwendung von PVAC mit einem Verseifungsgrad von etwa 99,4 Mol-%.

4. Verfahren nach Anspruch 2 oder 3, gekennzeichnet durch die Verwendung von PVAL mit einer Viskosität von etwa 28 mPa x s².

5. Verfahren nach Anspruch 2, 3 oder 4, gekennzeichnet durch die Verwendung eines PVAL-Granulats mit einer Schüttdichte von 0,53 - 0,62 g/cm³.

6. Verfahren nach Anspruch 2, 3 oder 4, gekennzeichnet durch die Verwendung eines feingemahlenen PVAL-Granulats.

7. Verfahren nach Anspruch 2, 3 oder 4, gekennzeichnet durch die Verwendung einer wässrigen Lösung aus PVAL.

8. Verfahren nach Anspruch 2, 3 oder 4, gekennzeichnet durch die Verwendung einer PVAL-Dispersion.

9. Verfahren nach einem der vorhergehenden Ansprüche, gekennzeichnet durch die Zugabe von Weichmachern.

10. Verfahren nach einem der vorhergehenden Ansprüche, gekennzeichnet durch die Zugabe von Gleitmitteln, z.B. Glycerol.

11. Verfahren nach einem der vorhergehenden Ansprüche, gekennzeichnet durch die Verwendung von etwa fünfzig Teilen Papier und/oder Pappe, dreißig Teilen Stärke, z. B. Weizen, und zwanzig Teilen PVAL.

## Claims

1. Process for producing paper foam from used paper and/or card, in which the said starting material is first worked up to a fibre mass and is then mixed with starch, followed by compression and plastification of the mixture in an extruder by thermal and mechanical introduction of energy, and expansion or foaming thereof by means of a reduction in temperature and pressure on leaving the extruder, characterised in that polyvinyl alcohol (PVAL) is added to the worked-up fibre masses in order to speed up processing in the extruder.

2. Process according to Claim 1, characterised by the use of fully saponified polyvinyl acetate (PVAC).

3. Process according to Claim 2, characterised by the use of PVAC saponified to the extent of approximately 99.4 mol-%.

4. Process according to Claim 2 or 3, characterised by the use of PVAL having a viscosity of approximately 28 mPa x s².

5. Process according to Claim 2, 3 or 4, characterised by the use of a PVAL granulate having a bulk density of 0.53 to 0.62 g/cm³.

6. Process according to Claim 2, 3 or 4, characterised by the use of a finely ground PVAL granulate.

7. Process according to Claim 2, 3 or 4, characterised by the use of an aqueous solution of PVAL.

8. Process according to Claim 2, 3 or 4, characterised by the use of a PVAL dispersion.

9. Process according to one of the preceding claims, characterised by the addition of plasticisers.

10. Process according to one of the preceding claims, characterised by the addition of lubricants, for example glycerol.

11. Process according to one of the preceding claims, characterised by the use of approximately fifty parts paper and/or card, thirty parts starch, for example wheat, and twenty parts PVAL.

## Revendications

1. Procédé pour fabriquer de la mousse de papier à partir de vieux papiers et/ou de cartons, dans lequel cette matière de départ est d'abord traitée pour donner une masse fibreuse, puis est mélangée à de l'amidon, après quoi, le mélange, par apport d'une énergie thermique et mécanique est comprimé et plastifié dans une extrudeuse, pour être expansé ou moussé à la sortie de l'extrudeuse, sous l'effet de la diminution de la température et de la pression, caractérisé en ce que, pour accélérer la mise en oeuvre dans l'extrudeuse, on ajoute aux masses fibreuses traitées de l'alcool polyvinylique (PVAL).

2. Procédé selon la revendication 1, caractérisé en ce qu'il consiste à utiliser un acétate de polyvinyle (PVAC) entièrement saponifié.

3. Procédé selon la revendication 2, caractérisé en ce qu'il consiste à utiliser un PVAC ayant un degré de saponification d'environ 99,4 % en moles.

4. Procédé selon la revendication 2 ou 3, caractérisé en ce qu'il consiste à utiliser un PVAL ayant une viscosité d'environ 28 mPa x s².

5. Procédé selon la revendication 2, 3 ou 4, caractérisé en ce qu'il consiste à utiliser un granulé de PVAL ayant une masse volumique apparente de 0,53 à 0,62 g/cm³.

6. Procédé selon la revendication 2, 3 ou 4, caractérisé en ce qu'il consiste à utiliser un granulé de PVAL finement broyé.

7. Procédé selon la revendication 2, 3 ou 4, caractérisé en ce qu'il consiste à utiliser une solution aqueuse de PVAL.

8. Procédé selon la revendication 2, 3 ou 4, caractérisé en ce qu'il consiste à utiliser une dispersion de PVAL.

9. Procédé selon l'une des revendications précédentes, caractérisé par l'addition de plastifiants.

10. Procédé selon l'une des revendications précédentes, caractérisé par l'addition de lubrifiants, par exemple le glycérol.

11. Procédé selon l'une des revendications précédentes, caractérisé en ce qu'il consiste à utiliser environ 50 parties de papier et/ou de carton, 30 parties d'amidon, par exemple de blé, et 20 parties de PVAL.
